# FASCICULE DE BREVET EUROPEEN

(11) **EP 0 141 758 B1**
(45) Date de publication et mention de la délivrance du brevet: **17.09.1986**
(21) Numéro de dépôt: 84420144.2
(22) Date de dépôt: 29.08.1984
(51) Int. Cl.: C10M 125/18, C10M 141/06

(54) **Compositions lubrifiantes contenant des additifs solides**
Feste Additive enthaltende Schmiermittelzusammensetzungen
Lubricant compositions containing solid additives

(30) Priorité: 31.08.1983 FR 8313953
(43) Date de publication de la demande: 15.05.1985
(73) Titulaire: ELF ATOCHEM S.A., 92800 Puteaux (FR)
(72) Inventeur: Hermant, Marc, F-95240 Cormeilles-en-Parisis (FR); Basset, Dominique, F-78300 Poissy (FR); Razet, Jean-Claude, F-92300 Levallois-Perret (FR)

## Description

La présente invention concerne des compositions lubrifiantes contenant à l'état dispersé des particules de fluorure de lithium, de calcium et/ou de baryum.

Il est connu de disperser dans les huiles des lubrifiants solides tels que le bisulfure de molybdène, le graphite ou ses dérivés ou encore le polytétra- fluoréthylène. Ces additifs présentent l'inconvénient de ne pas posséder une stabilité thermique et chimique très performante.

La dispersion sous forme de particules submi- croniquesdefluorure de lithium, florure de calcium et/ou fluorure de baryum dans les huiles lubrifiantes de base minérales ou synthétiques, augmente considérablement la capacité de charge de ces huiles de base.

Ces particules sont introduites par tous moyens connus dans les huiles de base. Un moyen particulièrement recommandé consiste à préparer une dispersion concentrée par mélange, par exemple dans un broyeur à bille, des fluorures aux huiles lubrifiantes.

On peut ainsi obtenir des dispersions concentrées stables contenant jusqu'à 50% en poids de fluorure dans les huiles, comme par exemple les huiles raffinées aux solvants « 1 00 Neutral» à «500 Neutral». Bien que pouvant être utilisés tels quels, ces concentrés peuvent être dilués dans des huiles appartenant de préférence à la même famille chimique que celle de l'huile du concentré. Ces dilutions sont fonction de l'utilisation ultérieure de la composition lubrifiante. Les dispersions concentrées ou diluées peuvent facilement ne contenir que des particules de fluorure de taille inférieure à 0,5 micron.

Afin de stabiliser la dispersion, il est recommandé d'ajouter au milieu un dispersant dont la définition et la quantité sont choisies, de façon connue, en fonction de l'huile. Ces dispersants sont habituellement choisis parmi les alkylaryl sul- fonates de calcium ou de baryum, alkylphénates de calcium ou de baryum et polysuccinimides. A titre d'exemple, pour les huiles raffinées aux solvants on préfère utiliser comme dispersant un additif sans cendre du type polysuccinimide.

L'effet des compositions lubrifiantes est mis en évidence, en particulier lorsque les charges appliquées aux pièces en contact ou aux surfaces frot- tantes sont moyennes ou fortes: dans ces cas, on peut constater une limitation de l'usure par rapport aux compositions lubrifiantes classiques. Les propriétés des compositions à base d'huiles synthétiques comme les esters lubrifiants, les esters de diacides carboxyliques et de monoalcools, les esters de néopentylpolyols et de monoacides carboxyliques, les polyéthers obtenus par fixation d'oxydes d'alkylènes sur les composés à atomes d'hydrogène mobiles et de fluorures selon l'invention sont particulièrement intéressants.

Bien que les propriétés des fluorures de lithium, calcium et baryum soient voisines, les dispersions dans les huiles de mélanges de fluorures de calcium et de baryum dans les proportions respectives en poids de 60 à 35 pour 40 à 65 et particulièrement dans les proportions de l'eutectique, c'est-à-dire 38% en poids de fluorure de calcium et 62% en poids de fluorure de baryum, conduisent à des résultats plus intéressants qu'en utilisant les fluorures de calcium et de baryum seuls et caractérisent par leur présence les compositions lubrifiantes de la présente invention.

Les propriétés de telles dispersions peuvent être avantageusement complétées en associant aux fluorures de calcium et de baryum, un additiffluoré organique soluble dans les huiles de formule: ou dans laquelle:
R_{z} est l'hydrogène ou un radical alkyle inférieur comportant de 1 à 3 atomes de carbone,
a possède la valeur de 2 ou 4.
R₁ et Z répondent aux définitions suivantes:

Z est constitué par un atome d'hydrogène et R₁ est un atome d'hydrogène ou un radical alkyle contenant de 1 à 6 atomes de carbone, un radical aryle ou un radical cyclanique de 3 à 10 atomes de carbone, ou R et Z sont des radicaux alkyles identiques ou différents contenant de 1 à 6 atomes de carbone, ou Z est le groupement tandis que R, est l'hydrogène, ou un radical alkyle contenant de 1 à 6 atomes de carbone ou le groupement R et R' étant soit un atome d'hydrogène, soit le groupement méthyle CH₃, ou R₁ et Z forment ensemble un radical alkylène linéaire de 3 à 10 atomes de carbone.

Ces additifs fluorés organiques, décrits dans la demande française 82.00964, peuvent être introduits dans la dispersion dans les rapports

Les compositions contenant les deux types de fluorures présentent des propriétés de réduction de frottement et de l'usure dans un large domaine ' de charges et de températures et conduisent à des résultats supérieurs à ceux obtenus avec les additifs traditionnels tels que les alkyldithiophosphates de zinc.

Les compositions de l'invention trouvent leur ⁷ application dans les moteurs, les transmissions hydrauliques, les déformations sans copeaux des métaux, etc.

Les exemples non limitatifs suivants servent à illustrer l'invention. Ceux n'incorporant pas la caractéristique de l'invention sont évidemment cités à titre comparatif.

### Exemples 1 à 8

Le pouvoir anti-usure et la capacité de charge de compositions contenant comme huile de base l'huile minérale «200 Neutral Solvent» et comme additifs LiF, CaF₂, BaF₂, l'eutectique CaF₂ - BaF_{z} contenant 38% en poids de CaF₂ et 62% en poids de BaF₂ sont déterminés à l'aide de la machine 4 billes E.P. Shell dont la description figure dans «Annual Book of ASTM Standards», Part 24 (1979), pages 680 à 688.

L'essai anti-usure consiste à appliquer une charge constante de 70 daN pendant 1 heure puis à mesurer les diamètres des empreintes d'usure sur les trois billes fixes.

L'essai de capacité de charge consiste à mesurer les diamètres des empreintes d'usure en fonction de la charge appliquée. Les résultats sont exprimés en Indice Charge Usure (I.C.U.). Les conditions opératoires et le mode de calcul de l'I.C.U. sont décrits dans la méthode ASTM 2783-71 T.

Les résultats figurent dans le tableau 1.

Les dispersions de fluorures métalliques sont stabilisées par le dispersant sans cendre polysuccinimide (OLOA 1200).

Sont également mentionnées dans le tableau 1 les valeurs de la charge de grippage et de la charge de soudure qui montrent que les fluorures métalliques ont un effet plus marqué aux fortes charges qu'aux faibles charges.

### Exemples 9 à 11

On prépare une dispersion de fluorure de baryum et d'eutectique calcium-baryum dans un po- lyéther (Emkarox FC 31 -140), obtenu par fixation d'un mélange de 75 parties en poids d'oxyde d'éthylène et 25 parties en poids d'oxyde de propylène sur le triméthylolpropane et possédant une masse moléculaire moyenne de 1500. Les compositions et les résultats selon la norme ASTM 2783-71 T, sont donnés dans le tableau 2.

### Exemples 12 à 17

Cette série d'exemples met en évidence la formation de films réactionnels avec les dispersions de fluorures ainsi que leur bonne résistance thermique dans les conditions tribologiques suivantes:

Les essais sont effectués sur tribomètre sphère-plan avec le couple métallique Acier 100 C6 (Sphère), Fonte G (Plan). Le schéma de principe du tribomètre à géométrie de contact sphère-plan figure dans la revue WEAR, 53 (1979), p. 10. La charge est de 1 daN, la vitesse de glissement de 1 mm s^{―1}, la longueur de glissement de 1 cm: on utilise 0,1 ml de lubrifiant déposé dans le contact et on élève la température de 20° C min^{―1}.

Pour les compositions utilisées, à 275° C, l'huile a disparu par évaporation et décomposition ther- mo-oxydante, mais on poursuit le frottement à sec tout en continuant à élever la température.

Le tableau 3 donne les résultats obtenus avec les compositions essayées, c'est-à-dire la température de rupture du film et la valeur du coefficient de frottement avant rupture.

En comparaison de l'exemple 16 selon l'invention, l'exemple 12 montre qu'il ne se forme pas de film réducteur de frottement, la valeur du coefficient de frottement indiquée est celle obtenue avant la disparition du lubrifiant, en frottement à sec, il atteint la valeur de 0,37 correspondant au frottement non lubrifié acier-fonte GL.

### Exemples 18 et 19

Les exemples suivants montrent les avantages que l'on tire de l'association des fluorures de calcium ou de calcium-baryum aux additifs anti-usure organiques fluorés solubles dans les bases lubrifiantes. Les amines et amino-alcools à chaînes fluorées, qui sont de remarquables additifs anti-usure dans le domaine des faibles charges et des charges moyennes, apportent un effet anti-usure complémentaire, ce qui permet d'obtenir des compositions efficaces dans un large domaine de températures et de charges.

Les essais ont été effectués dans les conditions décrites précédemment pour les exemples 1 à 8.

Les compositions et les résultats obtenus (selon la norme ASTM 2783-71 T) sont donnés dans le tableau 4.

### Exemples 20 à 22

Les résultats de ces exemples montrent que les dispersions de fluorures restent efficaces lorsqu'elles sont associées aux additifs traditionnels entrant dans la composition des huiles pour moteurs à combustion interne, tels que les inhibiteurs de figeage, les additifs améliorant l'indice de viscosité, les additifs anti-oxydants, et anti-corrosifs. Les essais, usure et capacité de charge ont été effectués avec la machine à 4 billes EP Shell dans les conditions identiques à celles des essais des exemples 1 à 8.

Dans le tableau 5 figurent les résultats obtenus en dispersant dans trois huiles contenant tous les additifs classiques, hormis les dialkyldithiophos- phates de zinc anti-usure, 1 % en poids de BaF_{z} ou de mélange CaF_{2/}BaF₂ dans les proportions de l'eutectique contenant 38% en poids de CaF₂ et 62% en poids de BaF₂.

Ces trois compositions, sans dialkyldithiophos- phates de zinc, correspondent respectivement à:
- une huile SAE 15 W 40 classique pour moteurs à essence;
- une huile SAE 10 W 30 à base semi-synthétique (mélange d'ester de triméthylolpropane et de polyoléfines) pour moteurs à essence;
- une huile SAE 15 W 30 pour moteurs Diesel.

Les principaux additifs de ces huiles sont des polyméthacrylates comme inhibiteurs de figeage et améliorant l'indice de viscosité, des polysuccinimides comme dispersants, des alkylarylsulfonates de calcium comme détergents.

L'huile Diesel présente la particularité de contenir à la fois comme dispersants-détergents, un phénate de calcium, un sulfonate de calcium et un polysuccinimide.

## Revendications

1. Composition lubrifiante à base d'huile minérale ou synthétique contenant des additifs lubrifiants solides à l'état de dispersion de particules submicroniques, caractérisée en ce qu'elle contient en tant que dits additifs un mélange de fluorure de calcium et de fluorure de baryum constitué, en poids, de 60 à 35 parties de fluorure de calcium et de 40 à 65 parties de fluorure de baryum pour 100 parties de mélange.

2. Composition selon la revendication 1, caractérisée en ce que le fluorure de calcium et le fluorure de baryum en mélange sont dans les proportions pondérales de l'eutectique: CaF_{2/}BaF₂ = 38/62.

3. Composition selon l'une des revendications 1 et 2, caractérisée en ce qu'elle contient jusqu'à 50% en poids du mélange de fluorure de calcium et de fluorure de baryum.

4. Composition selon l'une des revendications 1 à 3, caractérisée en ce qu'elle contient un additif fluoré organique soluble dans les huiles, de formule: ou dans laquelle
R₂ est l'hydrogène ou un radical alkyle inférieur comportant de 1 à 3 atomes de carbone,
a possède la valeur 2 ou 4,
R₁ et Z répondent aux définitions suivantes:
Z est constitué par un atome d'hydrogène et R1 est un atome d'hydrogène ou un radical alkyle contenant de 1 à 6 atomes de carbone, un radical aryle ou un radical cyclanique de 3 à 10 atomes de carbone, ou
R₁ et Z sont des radicaux alkyles identiques ou différents contenant de 1 à 6 atomes de carbone, ou Z est le groupement tandis que R₁ est l'hydrogène, ou un radical alkyle contenant de 1 à 6 atomes de carbone ou le groupement R et R' étant soit un atome d'hydrogène, soit le groupement méthyle CH₃, ou R₁ et Z forment ensemble un radical alkylène linéaire de 3 à 10 atomes de carbone.

5. Composition selon la revendication 4, caractérisée en ce que le rapport pondéral

## Patentansprüche

1. Schmiermittelzusammensetzung auf der Basis von Mineralöl oder von synthetischem Öl, enthaltend feste Schmiermitteladditiv als Dispersion von Submikronteilchen, dadurch gekennzeichnet, dass sie als Additive eine Mischung von Kalziumfluorid und Bariumfluorid enthält, die aus 60 bis 35 Gewichtsteilen Kalziumfluorid und 40 bis 65 Gewichtsteilen Bariumfluorid auf 100 Teile dieser Mischung besteht.

2. Zusammensetzung nach Anspruch 1, dadurch gekennzeichnet, dass das Kalziumfluorid und das Bariumfluorid in der Mischung im Gewichtsverhältnis des Eutektikum: CaF_{2/}BaF₂ = 38/62 vorliegen.

3. Zusammensetzung nach einem der Ansprüche 1 oder 2, dadurch gekennzeichnet, dass sie bis zu 50 Gewichtsprozent des Gemisches von Kalziumfluorid und Bariumfluorid enthält.

4. Zusammensetzung nach einem der Ansprüche 1 bis 3, dadurch gekennzeichnet, dass sie ein in den Ölen lösliches, organisches fluoriertes Additiv der Formel: oder enthält, in der
R_{z} Wasserstoff oder ein niederer Alkylrest mit 1 bis 3 Kohlenstoffatomen ist,
a den Wert 2 oder 4 hat
R₁ und Z den folgenden Definitionen entsprechen:
Z besteht aus einem Wasserstoffatom und R₁ ist ein Wasserstoffatom oder ein Alkylrest mit 1 bis 6 Kohlenstoffatomen, ein Arylrest oder ein Cyclanrest mit 3 bis 10 Kohlenstoffatomen, oder
R₁ und Z sind identische oder verschiedene Alkylreste mit 1 bis 6 Kohlenstoffatomen, oder
Z ist die Gruppierung während R₁ Wasserstoff oder ein Alkylrest mit 1 bis 6 Kohlenstoffatomen oder der Gruppierung ist, wobei R und R' entweder ein Wasserstoffatom oder der Methylrest CH₃ sind,
oder R₁ und Z bilden zusammen einen linearen Alkylenrest mit 3 bis 10 Kohlenstoffatomen.

5. Zusammentsetzung nach Anspruch 4, dadurch gekennzeichnet, dass das Gewichtsverhältnis

## Claims

1. Lubricant composition based on mineral or synthetic oil containing solid lubricant additives in the form of a dispersion of submicron particles, characterized in that it contains, as such additives, a mixture of calcium fluoride and of barium fluoride consisting of 60 to 35 parts of calcium fluoride and of 40 to 65 parts of barium fluoride, by weight, per 100 parts of mixture.

2. Composition according to Claim 1, characterized in that the calcium fluoride and the barium fluoride in the mixture are in the proportions by weight of the eutectic: CaF_{2/}BaF₂ = 38/62.

3. Composition according to either of Claims 1 and 2, characterized in that it contains up to 50% by weight of the mixture of calcium fluoride and barium fluoride.

4. Composition according to one of Claims 1 to 3, characterized in that it contains an oil-soluble organic fluoro additive, of formula: in which
R₂ is hydrogen or a lower alkyl radical containing from 1 to 3 carbon atoms,
a has the value 2 or 4,
R₁ and Z meet the following definitions:
Z consists of a hydrogen atom and R₁ is a hydrogen atom or an alkyl radical containing from 1 to 6 carbon atoms, an aryl radical or an alicyclic radical containing from 3 to 10 carbon atoms, or
R₁ and Z are identical or different alkyl radicals containing from 1 to 6 carbon atoms, or Z is the group―CH_{Z}- while R₁ is hydrogen or an alkyl radical containing 1 to 6 carbon atoms or the group R and R' being either a hydrogen atom or the methyl group CH₃,
or R₁ and Z together form a linear alkylene radical containing from 3 to 10 carbon atoms.

5. Composition according to Claim 4, characterized in that the weight ratio
